# FASCICULE DE BREVET EUROPEEN

(11) **EP 0 001 198 B1**
(45) Date de publication et mention de la délivrance du brevet: **20.08.1980**
(21) Numéro de dépôt: 78420003.2
(22) Date de dépôt: 26.07.1978
(51) Int. Cl.: B21D 26/02, C25D 11/02, C23F 7/06

(54) **Procédé de fabrication par thermoformage de pièces en aluminium ou magnésium ou en alliages à base d'aluminium ou de magnésium**
Verfahren zum Herstellen von Gegenständen aus Aluminium, Magnesium oder Legierungen auf Aluminium- oder Magnesiumbasis durch Warmverformung
Process for the manufacture of articles by the thermoforming of aluminium or magnesium or of aluminium or magnesium base alloys

(30) Priorité: 05.09.1977 FR 7727533; 10.11.1977 FR 7734521
(43) Date de publication de la demande: 21.03.1979
(73) Titulaire: SCAL SOCIETE DE CONDITIONNEMENTS EN ALUMINIUM, F-75008 Paris (FR)
(72) Inventeur: Baril, Jacques, F-78620 Etang La Ville (FR); Gaborieau, Jean-Yves, F-78140 Velizy (FR); Lheureux, Philippe, F-78220 Viroflay (FR)
(74) Mandataire: de Passemar, Bernard

## Description

L'invention concerne un procédé de fabrication de pièces en aluminium ou en magnésium ou en alliages à base d'aluminium ou de magnésium selon la technique du thermoformage, c'est-à-dire par déformation plastique à chaud-d'ébauches à paroi mince sous l'effet d'un fluide sous pression qui applique l'ébauche sur la surface d'un moule.

La technique de thermoformage est très couramment utilisée dans l'industrie des matières plastiques. Elle consiste à porter une ébauche à paroi mince, le plus souvent un godet ou une simple feuille plane, à une température élevée inférieure à la température de fusion du matériau considéré, mais suffisante, pour le ramollir et lui assurer une bonne plasticité. On donne alors à l'ébauche la forme souhaitée en l'appliquant sur la surface d'un moule par l'action d'un fluide sous pression. Pour des ébauches à paroi suffisamment malléable à la température de formage, on peut aussi utiliser la simple pression atmosphérique en faisant le vide entre l'ébauche et la surface de forme du moule.

Ces dernières années, l'utilisation de la technique de thermoformage a été étendue à la fabrication de nombreuses pièces à parois minces en alliages spéciaux d'aluminium dits alliages superplastiques. De nombreux brevets décrivent des compositions d'alliages d'aluminium superplastiques ainsi que diverses variantes de mise en oeuvre du procédé de thermoformage. On peut ainsi citer les brevets francais 2.004.410-2.146.847 2.245.428.

Dans ce mode de formage, la périphérie de l'ébauche métallique est maintenue en place par serrage entre les bords d'un moule en deux parties sans être déformée. Ce serrage assure l'étanchéité avec l'extérieur. Seule, la portion de l'ébauche, située en regard de la partie en creux (ou en relief) du moule subit une déformation plastique par allongement de la paroi métallique dans toutes les directions, ceci sans qu'il y ait glissement de la périphérie de l'ébauche serrée entre les bords du moule en deux parties.

Comme pour les matières plastiques, le formage de la pièce peut se faire soit par action d'un fluide sous pression exercée sur la face de l'ébauche devant se déformer en creux, soit en faisant le vide sur la face devant se déformer en relief. Cependant, si l'on doit utiliser une feuille de métal d'épaisseur un peu importante, le vide n'est plus utilisable; une pression de fluide relativement importante devient nécessaire pour appliquer la paroi de l'ébauche sur la surface du moule.

Le thermoformage est dit positif si on utilise un moule en relief qui, au retrait près du métal après refroidissement, est aux dimensions de l'intérieur de la pièce à fabriquer. Si, au contraire, on utilise un moule en creux qui, au retrait près, est aux dimensions de l'extérieur de la pièce à fabriquer, on qualifie le thermoformage de négatif.

Les alliages spéciaux, dits superplastiques, admettent sans rupture des déformations importantes, soit des allongements de l'ordre de 1000 à 2000%, ceci à des températures comprises entre 0,3 Tf et 0,6 Tf, Tf étant la température absolue de fusion de l'alliage considéré. Ils permettent de fabriquer des objets dont la surface développée S₁ est de 3 à 4 fois la surface Sₒ de l'ébauche de départ. La déformation de l'ébauche doit cependant être lente et demande de 4 à 10 minutes par opération. Aussi, cette technique ne convient pas à des fabrications à cadence rapide de produits de grande consommation.

Une série d'essais a permis de mettre en évidence que, contrairement aux idées généralement admises, le procédé de thermoformage était également utilisable avec des ébauches en alliages courants d'aluminium tels que les alliages 2002, 3003, 4047, 7020, 8011, 5754, selon la norme française A02 104. Des résultats intéressants ont été également obtenus avec des ébauches en alliages de magnésium.

Dans le texte ci-après, le terme aluminium désigne, d'une façon générale, l'aluminium lui-même et les alliages courants à base d'aluminium, tels que les alliages mentionnés ci-dessus. De même, le terme magnésium désigne ce métal lui-même et les alliages à base de magnésium.

Pour l'aluminium, à condition d'opérer à des températures appropriées comprises entre 400 et 550°C, on obtient de bons résultats. Ces températures sont, de préférences, comprises entre 440°C et 530°C, soit à des temperatures absolues de l'ordre de 0,7 Tf à 0,9 Tf et, de préférence, voisines de 0,8 Tf. On doit, cependant, se contenter d'allongement de 100% environ au lieu de 1000 à 2000% pour les alliages superplastiques et de rapport de surface SiSo de l'ordre de 1,5 au lieu de 4. Le rapport entre profondeur et largeur des déformations est de l'ordre de 0,2 à 0,3 seulement. Les vitesses de déformation admissibles sont, par contre, rapides; le temps de formage proprement dit d'une pièce est de l'ordre de 1 à 10 secondes et devrait permettre des cadences de fabrication de 500 à 1000 objets à l'heure par moule, au lieu d'une dizaine seulement pour les alliages superplastiques.

On voit que le procédé de thermoformage, tel qu'il est défini ici dans son application aux alliages courants d'aluminium est différent du thermoformage tel qu'on le connait pour les alliages superplastiques.

En pratique, les moules sont portés à une température supérieure à la température de déformation de l'ébauche, l'écarte de température pouvant être de l'ordre de 100°C. Pour ce genre de fabrication, il suffit de disposer de fluide à des pressions de l'ordre de 1 MPa (Méga Pascal) pour les tôles d'epaisseur 2 mm, et inférieures à 0,1 MPa pour des feuilles d'épaisseur 0,15 mm. Le vide peut également être utilisé pour attirer la feuille métallique sur la surface de forme du moule, ceci lorsque l'épaisseur du métal est faible.

Le thermoformage des alliages d'aluminium courant, s'il pouvait être utilisé industriellement, présenterait de nombreux avantages:
- Les machines de thermoformage sont des machines légères comparées aux presses d'emboutissage à froid. Les investissements en machines et en bâtiments sont donc plus faibles qu'en emboutissage conventionnel;
- Les machines de thermoformage ne sont pas bruyantes, contrairement aux presses conventionnelles;
- Le procédé de thermoformage, objet de l'invention, permet de fabriquer des objets aux mêmes cadences que les presses d'emboutissage conventionnelles, ceci toutefois à condition de se contenter de déformations relativement faibles dont le rapport entre profondeur et largeur ne dépasse guère 0,3.

Pour les petites pièces, on peut même utiliser des moules à empreintes multiples, ce qui permet d'étendre ce procédé à la fabrication de pièces telles que des barquettes pour conserves fabriquées à des cadences à plusieurs milliers d'exemplaires par heure.

Pour les grandes pièces, telles que celles formées pour la carrosserie automobile bu les revêtements de façades de bâtiments, les cadences sont identiques à celles des presses conventionnelles, soit de l'ordre de 500 pièces par heure, ceci en tenant compte des temps de mise en place de l'ébauche, de thermoformage puis de démoulage des pièces.
- Il est possible d'utiliser des alliages d'aluminium à durcissement structural par précipitation qui présentent, après la trempe et la maturation ou le revenu, des caractéristiques mécaniques égales ou supérieures à celles des aciers extra doux employés couramment en emboutissage conventionnel.
- Il n'y a pas à craindre, après formage, le phénomène de "retour élastique" (spring- back pour les Anglo-saxons) ni l'existence de tensions internes qui amènent des déformations lors des opérations annexes ultérieurement pratiquées sur les pièces, telles que le tombage des bords, le détourage ou le poinçonnage.
- L'action de formage étant exercée par un fluide et non un poinçon, on peut laisser dans la machine de thermoformage un espace libre au-dessus du moule (ou au-dessous suivant le dessin de ce dernier). Cet espace libre peut être utilisé pour loger les outillages servant à des opérations annexes, telles que le détourage, le poinçonnage et le tombage des bords. De surcroît, en travaillant à chaud dans le moule, les efforts exigés pour ces opérations annexes sont beaucoup plus faibles, ce qui autorise l'allègement des outillages. Ce regroupement d'opérations annexes sur la machine de thermoformage peut supprimer deux ou plusieurs presses dans les lignes d'emboutissage d'éléments de carrosserie automobile.
- Les pièces étant formées à une température élevée sont parfaitement aseptiques à la sortie du moule et directement prêtes à l'emploi pour des usages pharmaceutiques ou alimentaires.

Cependant, le thermoformage pose des problèmes importants de démoulage aussi bien pour les pièces en aluminium que pour celles en alliages superplastiques. Le démoulage doit être effectué avec de grandes précautions et demande généralement un temps très long comme cela est exposé, par exemple, dans le brevet français 2.004.410.

Pour permettre le démoulage à des cadences industrielles des piéces à paroi mince, encore chaudes et fragiles, il faut réduire l'adhérence de l'aluminium à la surface des moules. Ceci est particulièrement important pour les bords des ébauches qui sont serrés entre les bords de moules en deux parties.

Divers procédés ont été essayés. On peut, comme pour l'emboutissage, enduire la surface des ébauches d'un produit approprié, le plus souvent de l'huile graphitée. Mais ces produits de démoulage présentent des inconvénients pour les traitements ultérieurs, même simplement pour une peinture ultérieur. Ces produits de lubrification sont particulièrement gênants lorsque les pièces fabriquées sont destinées à un usage alimentaire. Ils peuvent donner un goût désagréable aux aliments, surtout si ceux- ci doivent subir en traitement de cuisson et de stérilisation après remplissage dans les plats ou barquettes.

On peut, également, enduire la surface du moule de produits divers, tel qu'un mélange de poteyage de fonderie (argile et résine). Ces produits sont entraînés par les pièces fabriquées et doivent être renouvelés, ce qui réduit la cadence de fabrication.

Ces diverses enductions, que ce soit sur les ébauches ou sur le moule, polluent la surface des pièces. Elles exigent donc un nettoyage et un décapage ultérieurs des pièces après démoulage.

Devant ces difficultés, l'emploi industriel du thermoformage est resté limité jusqu'ici à la fabrication de pieces en alliages superplastiques, c'est-à-dire à des fabrications en petites séries à des cadences de production lentes de l'ordre d'une dizaine de pièces à l'heure par moule.

L'objet de l'invention est de résoudre ce problème de démoulage et, de ce fait, de permettre l'utilisation de la technique de thermoformage à des fabrications de grande série. Il permet d'étendre l'utilisation du procédé à des fabrications de pièces en aluminium et magnésium de nuances courantes, comme indiqué précédemment.

Il est apparu qui l'on pouvait éviter les problèmes d'adhérence entre la pièce fabriquée et le moule en formant, avant thermoformage à la surface de l'ébauche devant rentrer en contact avec le moule, une couche régulière d'oxyde formé artificiellement, soit, selon le cas, une couche d'alumine ou de magnésie.

Pour l'aluminium, la couche d'alumine formée par voie électrolytique est généralement anhydre et poreuse, ce qui ne présente pas d'inconvénient pour l'application cherchée. La couche d'alumine obtenue par cette voie peut atteindre une épaisseur de plusieurs microns. Par contre, la couche d'alumine, appelée boehmite, formée par voie chimique, est, en général, monohydratée, l'hydratation se formant en même temps que l'oxydation. Dans ce cas, l'oxydation s'arrête rapidement et l'épaisseur de la couche d'alumine hydratée ne peut pas dépasser 1 micron environ.

Dans tous les cas, que la couche d'alumine artificielle soit anhydre et poreuse ou qu'elle soit hydratée et compacte, elle constitue une couche superficielle homogène et régulière adhérente au métal. Elle empêche l'aluminium de coller, à haute température, sur le métal du moule. Elle évite toute lubrification avant formage comme cela est nécessaire pour l'emboutissage. Elle évite aussi tout traitement ultérieur de nettoyage ou décapage. De plus, les pièces formées à chaud sont parfaitement aseptiques. Elles sont alimentaires sans autre traitement.

La couche d'alumine à la surface du métal facilite également l'accrochage des laques, vernis, matières plastiques ou métaux que l'on peut souhaiter appliquer sur les pièces obtenues. Elle permet ces applications sans autre traitement de surface.

Des opérations annexes d'usinage, telles que détourage, poinçonnage, tombage de bord, peuvent être effectuées à chaud dans le moule sans addition de librifiant, la couche d'alumine évitant l'adhérence entre l'outil et le métal de la pièce en aluminium.

Le procédé, objet de l'invention, peut être adaptré à une fabrication en continu ou en discontinu. Dans une fabrication en continu, la machine de thermoformage fait partie d'une chaîne intégrée de fabrication, qui peut même comprendre le poste d'oxydation préalable par voie anodique ou chimique. Dans un procédé discontinu, la machine de thermoformage ne fait pas partie intégrante d'une chaîne de fabrication. Elle est d'emploi très souple pour la fabrication d'articles divers, à partir d'ébauches préalablement oxydées superficiellement dans une autre installation.

Que le procédé soit continu ou discontinu, la machine de thermoformage peut être alimentée à partir d'une bobine de métal d'épaisseur très variable, depuis la feuille mince d'épaisseur de l'ordre de 0,10 mm jusqu'aux tôles d'épaisseur de l'ordre de 2 à 3 mm. Elle peut être, également, alimentée en flans préalablement coupés à longueur dans des bandes, feuilles ou tôles d'aluminium.

Les premiers essairs de thermoformage ont montré qu'une couche d'alumine artificielle d'épaisseur inférieure à 0,10 micron suffit à éviter l'adhérence entre la pièce formée et le moule. Elle permet un démoulage rapide et autorise l'utilisation du thermoformage pour des fabrications de grande série à cadences rapides.

On a ainsi obtenu de bons résultats avec des couches d'épaisseur 0,04 micron. Des essais faits avec une couche d'épaisseur 0,01 micron se sont avérés, par contre, négatifs, les pièces thermoformées étant détériorées au démoulage. On peut, cependant, penser que l'épaisseur minimale de la couche est fonction de l'état de surface du moule. Il est vraisemblable que, en modifiant la forme du moule et en améliorant son état de surface, on aurait facilité le démoulage, mais on se serait alors placé dans des conditions peu industrielles.

Ainsi, pour obtenir, dans des conditions industrielles, un démoulage facile, on utilise, de préférence, des épaisseurs d'alumine de l'ordre de 0,04 micron à 1 micron. On pourrait utiliser des couches plus épaisses, mais cela entraînerait des frais supplémentaires, le plus, souvent inutiles.

Ces essais ont confirmé que la couche d'alumine formée par oxydation naturelle à la surface des ébauches d'aluminium ne résolvait pas, de façon satisfaisante, le problème créé par l'adhérence entre les pièces thermoformées et les moules.

De la même façon une couche superficielle de magnésie facilite le démoulage de pièces en magnésium thermoformé.

L'invention et ses avantages seront mieux compris par la description ci-après, donnée à titre d'exemple et se rapportant aux figures jointes.
La figure 1 représente une coupe longitudinale d'un moule de thermoformage. Ce moule comporte quatre empreintes en creux, disposées en deux lignes paralléles, chaque ligne comportant deux empreintes en série selon le sens de déplacement de la feuille à thermoformer. Le plan de coupe passe par l'axe XX' de deux telles empreintes disposées en série.
La figure 2 représente, schématiquement en plan, l'installation d'oxydation, de préchauffage et de thermoformage en continu d'une feuille mince d'aluminium se déplaçant pas à pas, dans le sens de la flèche F.
La figure 3 représente une coupe longitudinale d'un moule semblable à celui de la figure 1 comportant un outillage annexe permettant de perforer dans le moule lui-même la pièce thermoformée.

Sur la figure 1, on voit un moule (1) en deux parties traversé par une feuille (2) s'avançant périodiquement dans le sens (F) lorsque le moule (1) est ouvert. Cette feuille (2), en alliage d'aluminium, a une largeur de 400 mm et une épaisseur de 0,14 mm. Pour permettre le démoulage après formage des pièces (3) en forme de barquettes, la feuille (2) est revêtue sur ses deux faces d'une couche d'alumine d'épaisseur 0,05 micron. Comme indiqué précédemment, la formation de cette couche d'alumine à la surface de la feuille (2) peut se faire par divers procédés connus.

Dans l'exemple particulier, la couche d'alumine est obtenue par oxydation anodique dans une solution phosphorique selon un procédé bien connu. L'installation d'oxydation est représentée schématiquement en (4) sur la figure 2.

Avant l'entrée du moule (1), la feuille (2) revêtue de sa couche d'alumine est préchauffée entre 470 et 530°C selon la nuance du métal, ceci dans l'installation représentée schématiquement en (5) sur la figure 2. La souplesse de l'installation permet de thermoformer des feuilles en alliages divers à des températures comprises entre 450 et 550°C.

Le préchauffage est assuré par des plateaux chauffés électriquement. Il pourrait aussi bien être assuré par d'autres moyens connus, tels que four à passage chauffé au gaz ou électriquement, four à induction, etc...

Pour des alliages à durcissement structural par précipitation, on doit réaliser dans le moule (1) une mise "en solution solide" correcte. Pour cela, la température doit être réglée avec une précision de plus ou moins 2,5°C et l'on préfère des moyens de chauffage électrique. Ces moyens de chauffage seront déterminés avec soin pour avoir une température uniforme.

Le moule (1) est porté à une température supérieure à la température de formage, soit généralement à environ 100°C, au-dessus de la température de formage, la tôle (2) restant, elle, à la température de formage.

Pour l'alliage 8011, qui n'est pas trempant, la température de formage est 470°C tandis que la température du moule (1) est réglée vers 580°C.

Pour un alliage trempant ou à durcissement structural, on choisit comme température de formage la température de mise en solution de cet alliage. Ainsi, pour l'alliage 2002, la température de thermoformage est 520°C. Le moule (1), lui, est réglé à environ 620°C.

Le moule (1) représenté sur la figure 1 est en acier dit "indéformable à chaud". Cet acier a sensiblement pour composition: C = 0,5%, Si = 0,7%, Cr = 0,8%, W = 1,6%.

Dans l'exemple représenté, la feuille (2), en alliage 8011, avance pas à pas dans le sens de la flèche F avec un pas L correspondant à l'espacement des pièces (3) et ceci à une fréquence de 10 déplacements par minute. La partie inférieure (6) du moule (1) est montée sur deux vérins (7) qui lui permettent de s'abaisser lors de l'avancement de la feuille (2) dans laquelle s'impriment les pièces (3).

Des résistances électriques (8) permettent de porter aussi bien la partie inférieure (6) que supérieure (9) du moule à 580°C. Lorsque la feuille (2) est arrêtée et que la partie inférieure (6) du moule est remontée, de l'air est progressivement insufflé par les orifices (10) au-dessus de la feuille (2), ceci jusqu'à une pression maximale de 0,07 MPa. Il applique la feuille d'aluminium (2) sur la surface à quatre empreintes de la partie inférieure (6) du moule en formant simultanément à chaque opération quatre pièces (3) en forme de barquette. Les dimensions de leurs ouvertures rectangulaires sont de 150 x 135 mm, leur profondeur, de 35 mm. Les côtés sont inclinés à 30°. L'épaisseur minimale du métal dans les angles, après thermoformage, est de l'ordre de 0,07 mm.

La durée du formage proprement dit est de l'ordre de 2 secondes. L'air, en excès en-dessous de la feuille (2), peut s'échapper librement par les orifices (11). ). Dès que les pièces (3) sont formées, en épousant la forme du moule, l'air insufflé par les orifices (10) est évacué à l'atmosphère et la partie inférieure (6) du moule s'abaisse en permettant à la feuille (2) d'avancer de nouveau d'une longueur L. Grâce à la couche superficielle d'alumine, qui a été générée sur la feuille (2) dans l'installation (4) avant chauffage, la feuille (2) et les pièces (3) n'adhèrent pas aux surfaces du moule (1) dont il n'est pas nécessaire de couper le chauffage. Grâce à la couche d'alumine, les pièces (3) ne sont pas détériorées au démoulage, même sur leurs bords qui sont serrés entre les parties inférieure (6) et supérieure (9) du moule. Et cependant, les pièces (3) et leurs bords sont à une température de l'ordre de 470°C lors du démoulage tandis qui le moule (1) est à une température de 580°C. La durée totale de fabrication n'excède pas 6 secondes, ceci en comprenant les temps d'avance de la feuille, de fermeture et d'ouverture du moule (1).

Des pièces minces comme celles-ci pourraient aussi bien être formées au moyen d'un vide fait sous la feuille (2) par les orifices (11) que par une pression appliquée par les orifices (10) à la partie supérieure.

A la sortie du moule (1), les pièces formées (3) peuvent être refroidies rapidement, dans le cas des alliages trempants, au moyen de l'air, de l'eau ou de tout autre fluide, de façon à effectuer la trempe de l'alliage.

Les pièces formées (3) peuvent aussi être partiellement refroidies à une vitesse contrôlée et ainsi amenées à une température déterminée pour effectuer immédiatement une autre opération telle que le dépôt d'une matière plastique, d'un vernis ou d'un autre métal.

Au lieu de soumettre, avant chauffage, la feuille (2) d'aluminium à une oxydation anodique avec attaque du métal, on peut la faire passer dans une solution aqueuse de tri- éthanolamine à 100°C qui forme à la surface du métal une couche de boehmite d'épaisseur de l'ordre de 0,05 micron et pouvant atteindre, si le temps de séjour est suffisant, 0,5 micron. On obtient ainsi la même facilité de démoulage.

Comme on le voit, la couche d'alumine permet des fabrications par thermoformage à des cadences industrielles sans les nombreux inconvénients que présenteraient les adjuvents de démoulage.

On pourrait évidemment utiliser des moules et des feuilles de grande largeur permettant de former de grandes pièces ou un plus grand nombre de petites pièces en parallèle. Les cadences de fabrication peuvent alors facilement dépasser 100 pièces à la minute pour de petites pièces. Pour de grandes pièces où l'on forme une seule pièce par opération, la cadence sera limitée à environ 10 pièces à la minute.

Sur la figure 3, on voit un moule (1') destiné à faire des pièces (3') semblables à celles de la figure 1, mais comportant une perforation centrale (12).

Des poinçons (13) pénètrent par les orifices (10') de diamètre suffisant. Ils permettent de percer le fond des pièces (3') avant démoulage. Pour cela, la partie inférieure (6') du moule comporte des contre-poinçons (14) qui peuvent s'effacer lorsque les poinçons (13) descendent après thermoformage des pièces (3').

On peut ainsi prévoir d'autres outillages permettant de faire dans le moule (1') lui-même divers usinages tels que détourage ou tombage de bord. Cela permet d'accélérer les cadences de fabrication et réduit les investissements.

Grâce à la couche d'alumine, le métal poinçonné n'adhére pas à la surface des outils (13-14).

## Revendications

1. Procédé de fabrication de pièces en aluminium ou en magnésium ou en alliages à base d'aluminium ou de magnésium, par déformation plastique d'ébauches à paroi mince, selon le procédé de thermoformage, caractérisé par le fait que, avant thermoformage, on forme à la surface de l'ébauche, par des procédés connus, une couche régulière d'oxyde artificiel d'aluminium ou de magnesium.

2. Procédé de fabrication de pièces en aluminium ou en alliages à base d'aluminium, selon revendication 1, caractérisé par le fait que la couche protectrice d'alumine a une épaisseur supérieure à 0,01 micron.

3. Procédé de fabrication de pièces en aluminium ou en alliages à base d'aluminium, selon l'une quelconque des revendications 1 ou 2, caractérisé en ce que la couche d'alumine a, de préférence, une épaisseur de l'ordre de 0,04 à 1,00 micron.

4. Procédé de fabrication de pièces en aluminium ou en alliages à base d'aluminium, selon l'une quelconque des revendications 1, 2 ou 3, caractérisé en ce que le thermoformage est réalisé à une température comprise entre 0,7 Tf et 0,9 Tf, Tf étant la température absolue de fusion du métal.

5. Procédé de fabrication de pièces en aluminium ou en alliages à base d'aluminium, selon l'une quelconque des revendications 1, 2, 3 ou 4, caractérisé en ce que la couche d'alumine est obtenue de façon continue, l'installation d'oxydation (électrolytique ou chimique) étant placée sur la chaîne de thermoformage en amont de la machine de thermoformage.

6. Procédé de fabrication de pièces en aluminium ou en alliages à base d'aluminium, selon l'une quelconque des revendications 1, 2, 3 ou 4, caractérisé par le fait que l'installation de thermoformage est alimentée en feuilles préalablement oxydées dans une autre installation.

7. Procédé de fabrication de pièces en aluminium ou en alliages à base d'aluminium selon l'une quelconque des revendications 1, 2, 3, 4, 5 ou 6, caractérisé en ce que la couche d'alumine est obtenue par voie électrolytique, sous forme d'alumine anhydre poreuse.

8. Procédé de fabrication de pièces en aluminium ou en alliages à base d'aluminium, selon l'une quelconque des revendications 1, 2, 3, 4, 5 ou 6, caractérisé par le fait que la couche d'alumine est obtenue par voie chimique sous forme de boehmite.

9. Procédé de fabrication de pièces aseptiques en aluminium ou en alliages à base d'aluminium, caractérisé en ce qu'elles sont directement fabriquées par thermoformage suivant l'une quelconque des revendications 1, 2, 3, 4, 5, 6, 7 ou 8 sans qu'aucun traitement de stérilisation ne soit nécessaire.

10. Procédé de fabrication de pièces en aluminium ou en alliages à base d'aluminium, prêtes à être revêtues de matières plastiques, de vernis, de peinture ou d'un métal, sans autre préparation de surface, caractérisé par le fait qu'elles sont fabriquées par thermoformage selon l'une quelconque des revendications 1, 2, 3, 4, 5, 6, 7, 8 ou 9.

11. Procédé de fabrication de pièces industrielles en aluminium ou en alliages à base d'aluminium, telles que des pièces de carrosserie automobile ou de revêtement de façades de bâtiments, selon l'une quelconque des revendications 1, 2, 3, 4, 5, 6, 7, 8, 9 ou 10, caractérisé par le fait que, sur la machine de thermoformage, sont regroupés des outillages annexes, tels que ceux pour le poinçonnage, détourage et tombage des bords, ces outillages pouvant fonctionner à chaud sans lubrifiant grâce à la couche d'oxyde, et pouvant être logés dans l'espace libre de la machine de thermoformage en face du moule.

## Claims

1. A process for the production of members of aluminium-base or magnesium-base alloys, by plastic deformation of thin-wall blanks, by means of a thermoforming process, characterised in that, before thermoforming, a regular layer of artificial aluminium or magnesium oxide is formed on the surface of the blank, by means of known processes.

2. A process for the production of aluminium members according to claim 1 characterised in that the protective layer of alumina is more than 0.01 micron in thickness.

3. A process for the production of aluminium members according to either one of claims 1 and 2 characterised in that the layer of alumina is preferably of the order of from 0.04 to 1.00 micron in thickness.

4. A process for the production of aluminium members according to any one of claims 1, 2 and 3 characterised in that thermoforming is effected at a temperature which is from 0.7 Tf to 0.9 Tf, Tf being the absolute melting temperature of the metal.

5. A process for the production of aluminium members according to any one of claims 1 to 4 characterised in that the layer of alumina is produced continuously, the oxidation (electrolytic or chemical) installation being disposed in the thermoforming chain upstream of the thermoforming machine.

6. A process for the production of aluminium members according to any one of claims 1 to 4 characterised in that the thermoforming installation is fed with sheets which are previously oxidised in another installation.

7. A process for the production of aluminium members according to any one of claims 1 to 6 characterised in that the layer of alumina is produced electrolytically, in the form of porous anhydrous alumina.

8. A process for the production of aluminium members according to any one of claims l'to 6 characterised in that the layer of alumina is produced chemically in the form of boehmite.

9. A process for the production of aseptic aluminium members characterised in that they are produced directly by thermoforming according to any one of claims 1 to 8 without any sterilisation treatment being required.

10. A process for the production of members which are ready to be covered with plastics materials, varnishes, paint or a metal, without other surface preparation, characterised in that they are produced by thermoforming according to any one of claims 1 to 9.

11. A process for the production of industrial members such as automobile bodywork components or members for covering fronts of buildings, according to any one of claims 1 to 10 characterised in that supplementary tool arrangements such as those for punching, routing or turning edges, are grouped on the thermoforming machine, which tool arrangements may operate in a hot condition withou lubrication by virtue of the layer of oxide and may be disposed in the free space in the thermoforming machine, opposite the mould.

## Patentansprüche

1. Verfahren zur Herstellung von Werkstücken aus Legierungen auf Aluminium- oder Magnesiumbasis durch plastische Verformung von Rohlingen dünner Wandstärke nach dem Warmverformverfahren, dadurch gekennzeichnet, daß man vor dem Warmverformen an oder Oberfläche des Rohlings nach bekannten Verfahren eine regelmäßige Schicht von künstlichem Aluminiumoxid oder Magnesiumoxid, bildet.

2. Verfahren zur Herstellung von Werkstücken aus Aluminium nach Anspruch 1, dadurch gekennzeichnet, daß die Aluminiumoxidschutzschicht eine Dicke über 0,01 ,um hat.

3. Verfahren zur Herstellung von Werkstücken aus Aluminium nach einem der Ansprüche 1 oder 2, dadurch gekennzeichnet, daß die Aluminiumoxidschicht vorzugsweise eine Dicke der Größenordnung von 0,04 bis 1,00 ,um hat.

4. Verfahren zur Herstellung von Werkstücken aus Aluminium nach einem der Ansprüche 1, 2 oder 3, dadurch gekennzeichnet, daß die Warmverformung bei einer Temperatur im Bereich von 0,7 Tf bis 0,9 Tf durchgeführt wird, wobei Tf die absolute Schmelztemperatur des Metalls ist.

5. Verfahren zur Herstellung von Werkstücken aus Aluminium nach einem der Ansprüche 1, 2, 3 oder 4, dadurch gekennzeichnet, daß die Aluminiumoxidschicht in kontinuierlicher Weise erhalten wird und die (elektrolytische oder chemische) Oxydationsanlage auf der Warmverformungskette stromauf der Warmverformungsmaschine angeordnet ist.

6. Verfahren zur Herstellung von Werkstücken aus Aluminium nach einem der Ansprüche 1, 2, 3 oder 4, dadurch gekennzeichnet, daß die Warmverformungsanlage mit vorher in einer anderen Anlage oxydierten Folien gespeist wird.

7. Verfahren zur Herstellung von Werkstücken aus Aluminium nach einem der Ansprüche 1, 2, 3, 4, 5 oder 6, dadurch gekennzeichnet, daß die Aluminiumoxidschicht auf elektrolytischem Weg in Form von porösem wasserfreien Aluminiumoxid erhalten wird.

8. Verfahren zur Herstellung von Werkstücken aus Aluminium nach einem der Ansprüche 1, 2, 3, 4, 5 oder 6, dadurch gekennzeichnet, daß die Aluminiumoxidschicht auf chemischem Weg in Form von Boehmit erhalten wird.

9. Verfahren zur Herstellung von aseptischen Werkstücken aus Aluminium, dadurch gekennzeichnet, daß sie direkt durch Warmverformung nach einem der Ansprüche 1, 2, 3, 4, 5, 6, 7 oder 8 hergestellt werden, ohne daß eine Sterilisierungsbehandlung nötig ist.

10. Verfahren zur Herstellung von zum Überziehen mit Kunststoffen, Lack, Farbe oder einem Metall ohne andere Oberflächenvorbereitung bereiten Werkstücken, dadurch gekennzeichnet, daß sie durch Warmverformung nach einem der Ansprüche 1, 2, 3, 4, 5, 6, 7, 8 oder 9 hergestellt werden.

11. Verfahren zur Herstellung von industriellen Werkstücken, wie z.B. Autokarosserieteilen oder Gebäudefassadenverkleidungsteilen, nach einem der Ansprüche 1, 2, 3, 4, 5, 6, 7, 8, 9 oder 10, dadurch gekennzeichnet, daß auf der Warmverformungsmaschine zusätzliche Werkzeuge, wie solche zum Stanzen, Krümmen und Biegen der Ränder, angeordnet sind, welche Werkzeuge dank der Oxidschicht in der Wärme ohne Schmiermittel funktionieren und in dem freien Raum der Warmverformungsmaschine in Front der Form untergebracht sein können.
